# EUROPÄISCHE PATENTSCHRIFT

(11) **EP 1 046 444 B1**
(45) Veröffentlichungstag und Bekanntmachung des Hinweises auf die Patenterteilung: **06.03.2002**
(21) Anmeldenummer: 99107814.8
(22) Anmeldetag: 20.04.1999
(51) Int. Cl.: B22D 17/00

(54) **Druckgiessverfahren**
Pressure diecasting method
Procédé de coulée sous pression

(43) Veröffentlichungstag der Anmeldung: 25.10.2000
(73) Patentinhaber: Ritter Aluminium Giesserei GmbH, 73240 Wendlingen (DE)
(72) Erfinder: Sterling, Evgueni, Dr.-Ing., 73728 Esslingen (DE); Peleschka, Gerhart, Dr. Dipl.-Kfm., 63825 Westerngrund (DE)
(74) Vertreter: Müller-Wolff, Thomas, Dipl.-Ing.

(56) Entgegenhaltungen:
- EP-A- 0 496 219
- EP-A- 0 733 421
- DE-A- 3 918 334
- DE-C- 935 147
- FR-A- 2 665 654

## Beschreibung

Die Erfindung betrifft ein Verfahren und eine Vorrichtung zur Herstellung von Gußstücken aus Al- und Mg-Legierungen, bei dem in einer horizontalen Gießkammer, die mit einem Gießkolben ausgerüstet ist, von Anfang des Gießvorganges an ein Vakuum besteht und bei dem das in die Gießkammer eingebrachte Schmelzevolumen zum halberstarrten Zustand abkühlt und mittels eines elektromagnetischen Feldes gerührt wird, sodann das Schmelzevolumen zum Einbringen in die Druckgießform beschleunigt und vor oder spätestens beim Erreichen der Anschnittmündung der Druckgießform unter Druck gesetzt wird.

Ein Verfahren der eingangs genannten Art ist aus der EP 0733421A1 bekannt. Dabei kann grundsätzlich die Gießkammer horizontal oder vertikal angeordnet werden. Aus dieser Anordnung ergeben sich spezifische Vor- und Nachteile für den Gießprozeß, die sich aus dem jeweiligen charakteristischen Fluß der Schmelze vor der Eingießöffnung zur Formkavität ableiten.

Ein Unterscheidungsmerkmal, das als typisch für das Druckgießverfahren mit der horizontalen Gießkammer angesehen werden kann, ist die Bildung eines hydrodynamisch instabilen Schmelzeflusses, der mit sehr hoher Geschwindigkeit die Druckgießform füllt. Der Füllvorgang gleicht dabei eher einem Spritzen als einem Fließen, wodurch Luft und oxidische Einschlüsse in das Gußstück eingebracht werden, die dann Risse im Inneren des Gußteils sowie Blasen an der Oberfläche erzeugen.

Im praktischen Anwendungsfall füllt das Gießmetall nur einen Teil der horizontalen zylindrischen Gießkammer und bildet dabei eine bewegliche, nichtzylinderförmige Form, deren eine Seitenfläche vom Gießkolben begrenzt ist, während die andere Seitenfläche in der Strömungsrichtung als Freifläche bezeichnet werden kann, weil es keine geometrisch ausgeprägte Maßbegrenzung gibt. Die vorgegebene konstante hydromechanische Kraft, welche auf die instabile Kontaktfläche "Gießkolben - Schmelzeflut" einwirkt, kann sich nicht gleichmäßig auf diese verteilen. Dadurch wird eine Bewegung verursacht, die zum hydrodynamischen Stau vor der Anschnittmündung führt und als Ausströmungsbehinderung wirkt. Wenn der hydrodynamische Prozeß in diesem Verfahrensabschnitt nicht in einen stabilen Zustand gebracht wird, kann er auch nicht in der nächsten Etappe die gewünschte Stabilität erreichen. Der aus dem Ausflußquerschnitt austretende wirbelartige Strahl zerstiebt noch stärker in der nächsten Arbeitsphase, während der die schon turbulente Schmelzeflut mit der entsprechenden Druckkolbengeschwindigkeit an die Wand der beweglichen Formhälfte schlägt. Dabei tritt noch eine Erhöhung der Einströmungsgeschwindigkeit durch die Querschnittsverengung in der Anschnittsverengung auf.

Nach der EP 0 733 421 A1 soll jedoch eine laminare Einströmung bei der Auffüllung der Druckgießform mit der Schmelze dadurch erreicht werden, daß die Schmelze, deren Temperatur etwas höher als Liquidustemperatur ist, in der Gießkammer durch Abkühlung und danach Erwärmen in eine metallische Suspension gebracht und dann in die Formkavität unter Druck eingepreßt wird. Für die Beibehaltung der bei Druckguß erforderlichen Formfüllzeiten von 5 bis 100 ms sind die genannten Bedingungen jedoch nicht ausreichend, um eine laminare Strömung zu erzielen. Es gibt keine Hinweise, ob und wie in der Gießkammer ein Ausgleich der Strömungsgeschwindigkeit erfolgen könnte. Es wird daher in der die Gießkammer entlang fließenden Strömung ein turbulenter Charakter vorherrschen, der im Bereich des Ambosses zu einer Wirbelbildung und einem Metallstau führt. Das Schmelzegut schlägt an die Wand der beweglichen Formhälfte auf und fließt (der dargestellten Anordnung entsprechend) in die Druckgießform als ein zerstiebter Freistrahl. Eine Qualitätsverbesserung, z.B. durch eine Nachverdichtung des schon kristallisierenden Gußstücks, ist nach der beschriebenen Anordnung auch nicht möglich. Dadurch wird die praktische Verwendung des bekannten Verfahrens beschränkt und die Herstellung verbesserter Endprodukte nicht ermöglicht.

Der Erfindung liegt daher die Aufgabe zugrunde, ein Druckgießverfahren der im Oberbegriff des Hautanspruches beschriebenen Art zu schaffen, bei welchem die Füllung der Druckgießform mit einer hydrodynamisch stabilisierten Schmelzeflut erfolgt und die Kristallisation des Gußstücks unter einem zusätzlichen Verdichtungsdruck bewirkt wird, ohne den Einströmungsstrahl zu zerstieben.

Erfindungsgemäß wird diese Aufgabe durch den in den Patentansprüchen 1 und 6 angegebenen Merkmalen gelöst. Mit dem erfindungsgemäßen Verfahren wird aus der in die Gießkammer eintretenden Schmelze vor der Beschleunigung ein flüssiger Zylinder gebildet und dessen Gestalt bis zur hydrodynamischen Stabilisierung, dem Temperaturausgleich und der gleichmäßigen Druckverteilung im Vormaterial erhalten, wobei das kristallisierende Metall nach der Auffüllung der Druckgießform mit dem speziell dafür gebildeten Schmelzevolumen zugespeist und das Erstarren des Gußstücks unter dem zusätzlichen gezielten Verdichtungsdruck durchgeführt wird.

Um das Herstellungsverfahren auf solche Weise zu verwirklichen, ist die Gießkammer mit einem Gegendruckkolben und einem Verdichtungskolben versehen, die einen geometrisch beschränkten Raum bilden, der nicht vor Anschnittmündung endet. Dies ist durch eine besondere Ausführung der Gießkammer ermöglicht worden, die eine T-Stück-Konfiguration hat. Der Gießkolben und der Gegendruckkolben sind in der Gießkammer gegenüberliegend angeordnet, während der Verdichtungskolben im senkrechten Kanal der T-Stück-Konfiguration gelagert ist.

Diese Kolbenanordnung ist von großer Bedeutung und bestimmt die wichtigsten technologischen Verfahrensvorteile. Die in der Gießkammer befindliche Schmelze wird in der durch Verschiebung des gegenüberliegenden Kolbens zuerst in eine zylindrische Form gebracht, so daß eine gleichmäßige Druckverteilung an der "Gießkolben-Schmelzeflut"-Kontaktfläche erfolgt. Außerdem treten im zusammengedrückten zylinderförmigen Schmelzevolumen elastischflüssige Wellen auf, die die Bildung von globularen Primärkristallen schon in der Gießkammer stimulieren. Darüber hinaus ist es bei dem erfindungsgemäßen Verfahren möglich, aus der unstabilen Schmelzeflut eine hydrodynamisch stabile metallische Suspension mit gezielt einstellbaren rheologischen Eigenschaften herzustellen.

Die Entwicklung und Erhaltung des Rheo-Effektes wird durch die Einführung eines metallischen Abkühlungspulvers in die Schmelze erreicht. Die Kristallisationsbedingungen, die dabei in der Gießkammer entstehen, sind so, daß die Morphologie des Gefüges nicht hauptsächlich von der Wärmeableitung durch die Wände der Gießkammer abhängt, sondern von neuen festen, exogenen Kristallisationskeimen. Die Kristallisationskeime bringen die Schmelze in einem kurzen Zeitabschnitt in den halberstarrten Zustand und stellen dadurch eine Kristallisationsgeschwindigkeit sicher, die zum gleichzeitigen und gleichmäßigen Auftreten von festen Phasen im ganzen Schmelzevolumen führt und für die Temperaturhomogenität der auftretenden metallischen Suspension sorgt.

Der zunehmende äußere Druck im geschlossenen Schmelzevolumen spielt bei der Entstehung von Mikroporosität im Gußstück eine außerordentlich wichtige Rolle, weil nämlich auf dieser Etappe die Basis für die Herstellung vor porenfreien Gußteilen gelegt wird. Die durch den Keimbildungsprozeß entstehenden Poren können nur in der Schmelze stabil existieren, wenn die Differenz aus dem Gasdruck und dem Druck der Schmelze größer ist als der Kapillardruck aus der Oberflächenspannung der Schmelze. Deshalb wird - um die Keimbildung von Poren während der Erstarrung zu verhindern - der Schmelzedruck vergrößert, was beim erfindungsgemäßen Verfahren in der Gießkammer im komprimierten Materialvolumen stattfindet. Der in der metallischen Suspension auftretende Druck ist die Summe des vorhandenen hydromechanischen Drucks und des inneren hydrostatischen Drucks. Er macht eine Keimbildung von Poren nahezu unmöglich und schafft Kristallisationsbedingungen, die den Dichtewert des Endproduktes wesentlich steigert.

Im geschlossenen, zusammengedrückten Schmelzevolumen laufen während des Kolbeneinsatzes bezüglich der speziellen Schmelzebehandlung gleichzeitig folgende Prozesse ab: eine hydrodynamische Stabilisierung, ein Temperaturausgleich und eine gleichmäßige Druckverteilung im ganzen zylindrischen Materialvolumen. Eine Materialbeschleunigung, die dieser Stabilisierungsetappe nachfolgt, wird erfindungsgemäß aber nicht vom hydromechanischen Druck des Gießkolbens beeinflußt, sondern sie kommt aus dem hydrodynamischen Gegendruck, der durch den Einsatz des Gegendruckkolbens bewirkt wird. Im Zusammenhang damit steht eine besondere Ausgestaltung der Gießkammer, wobei es auf den Rückzug des Gegendruckkolbens bis zum Anschnitt bzw. bis zu der Position, an der die Anschnittmündung freigelassen ist, ankommt. Wegen der schnellen Kolbenverschiebung entsteht auf der freien Kontaktfläche des flüssigen Zylinders ein Druckabfall und die Schmelze ist bestrebt, in den freigelassenen Kammerraum einzufließen. Die eine gleichmäßige Temperatur aufweisende und hydrodynamisch stabilisierte Schmelze wird mit dem Gegendruckkolben in Anschnittrichtung bewegt. Diese Bewegung ermöglicht durch eine im Bezug auf die Strömungsfront der Schmelze frontal versetzte Kolbenfront eine Einströmungsart, die wegen ihrer von der Mündungsseite her erfolgenden Auffüllung als laminar bezeichnet werden kann. Diese Etappe spielt eine ganz wichtige Rolle, um die Gießgänge mit einem wirbelfreien Schmelzestrahl zu füllen.
Eine weitere vorteilhafte Ausgestaltung des erfindungsgemäßen Verfahrens besteht auch darin, daß die gegenliegende Fläche bzw.

Stirnfläche von Gieß- und Gegendruckkolben so ausgeführt sind, daß sie konkave ellipsoidförmige, und zwar seitenvertauschte Profile darstellen. Auf diese Weise gestalten solche Profile im Zwischenraum einen Zylinder mit jeweils zwei Kugelabschnitten. Im weiteren wurde die Gestalt des zusammengedrückten Schmelzevolumens als Zylinder bzw. als zylinderförmiges Volumen bezeichnet.

Die besondere Kolbenausführung schafft weitere technologische Vorteile:
Bei einer kurzzeitigen Druckreduzierung - wegen des Rückzuges vom Gegendruckkolben - wird der Druck mittels der Gießkolbenverschiebung nivelliert. Die Druckgießform wird schon mit den nächsten Schmelzeportionen unter dem hydromechanischen Druck der Gießkolbenbeschleunigung aufgefüllt. Der Kolbenweg endet im Mündungsbereich mit einer Aufkopplung an dem Gegendruckkolben, wodurch ein kleines zylinderförmiges Schmelzevolumen geschaffen wird, das unter der Anschnittmündung und oberhalb des Verdichtungskolbens angeordnet ist. Das Schmelzevolumen hat im zusammengedrückten Zustand eine gemeinsame Achse mit der Mündung und dem Verdichtungskolben. Hierdurch wird in der Nähe der Druckgießform bzw. dem Mündungsanschnitt ein zusätzliches Schmelzevolumen ausgebildet, das in das schon kristallisierende Gußstück noch vor seinem letztendlichen Erstarren zugespeist werden kann.
Durch das Einpressen des Schmelzevolumens findet zusätzlich ein gezieltes Verpressen des kristallisierenden Gußstücks mittels des Verdichtungskolbens statt. Um die geschilderten technologischen Operationen zu realisieren, ist der Verdichtungskolben in den senkrechten Teil der T-Konfiguration-Gießkammer so eingebaut, daß er eine senkrechte Verschiebung in Richtung Mündungsbereich durchführen kann. Das zwischen den Gieß- und Gegendruckkolben geformte Schmelzevolumen wird aufgrund dieser Anordnung durch die Beschleunigung des Verdichtungskolbens in die Druckgießform mit der entsprechenden hydromechanischen Kraft gepreßt.

Eine dafür obligatorische konstruktive Bedingung ist, daß der Durchmesser der Stirnfläche des Verdichtungskolbens dem inneren Durchmesser der von Gieß- und Gegendruckkolben geformten zylindrischen Kontur entsprechen muß. Dadurch wird nicht nur ein Zerstieben beim Einströmen vermieden, sondern es wird auch der Metallverlust herabgesetzt, weil kein Metallrest in der Anschnittmündung entsteht. Ferner kann eine gezielte Nachverdichtung des erstarrenden Gußstücks durchgeführt werden.

Weitere Vorteile, Merkmale und Einzelheiten der Erfindung ergeben sich aus der nachfolgenden Beschreibung bevorzugter Ausführungsbeispiele sowie anhand der Zeichung. Diese zeigt in
- Figur 1: eine schematische Darstellung der erfindungsgemäßen Vakuum-Druckgießmachine, in T-Konfiguration ausgerüstet, mit Gießkammer, Gieß-, Gegendruck- und Verdichtungskolben,
- Figur 2: die Kolbenposition bei der Füllung der Gießkammer mit der Schmelze,
- Figur 3: die Kolbenposition, bei der die Schmelze in eine zylindrische Form und einen zusammengedrückten Zustand gebracht ist,
- Figur 4: die Kolbenposition, bei der die entstehende metallische Suspension unter dem hydrodynamischen Druck in die Druckgießform einströmt,
- Figur 5: die Kolbenposition, bei der unter der Mündung ein "Speicher" angelegt wird,
- Figur 6: die Kolbenposition, bei der die Zuspeisung und die Verdichtung des kristallisierenden Gußstücks durchgeführt werden und
- Figur 7: einen horizontalen Schnitt durch die in T-Konfiguration angeordneten Gießkolben, Gegendruckkolben und Verdichtungskolben nach Abschluß des Füllvorgangs.

Bei der in Figur 1 schematisch gezeigten Druckgießmaschine ist ein Schmelzbehälter 1 vorgesehen, der mittels eines Saugrohres 2 mit einer T-Konfiguration-Gießkammer 3 verbunden ist (im weiteren: Gießkammer). Durch eine Mündung 4 steht diese mit einer Druckgießkammer 5 in Verbindung, die zwischen einer beweglichen Formhälfte 6 und einer festen Formhälfte 7 liegt. Im horizontalen Bereich der Gießkammer 3 sind Gießkolben 8 und Gegendruckkolben 9 angeordnet, während im senkrechten Kanal ein Verdichtungskolben 10 gelagert ist. Das Saugrohr 2 und die Gießkammer 3 sind mit einer Pulverdosiervorrichtung 11 und einer elektromagnetischen Rühreinrichtung 12 ausgerüstet, die die Gießkammer 3 ringförmig umschließt.

Eine praktische Anwendung der Erfindung wird mit der zeichnerischen Darstellung in den Figuren 1 bis 7 beschrieben. Ein vorgegebenes Schmelzevolumen der Schmelze 13 gelangt aus dem Schmelzbehälter 1 mittels des Saugrohres 2 in die T-Konfiguration-Gießkammer 3. Das geschmolzene Material wird dabei mit einem kühlenden Pulver im Saugrohr 2 vermischt; dies erfolgt durch die Pulverdosiervorrichtung 11 (Figur 2). Das Pulver ruft einen Abkühlungseffekt hervor, wodurch Überhitzungsbereiche in der Schmelze und Unterkühlungsbereiche ausgeglichen werden und der Kristallisationsprozeß und letztendlich die Homogenität des Gußstücks verbessert werden. Die abgekühlte Schmelze gelangt in die Gießkammer 3 vor den Gießkolben 8, der eine Position P8-1 besetzt, und fängt schon nach kurzer Zeit an, Primärkristalle zu produzieren, die eine vorzugsweise runde Gestalt haben. Vor dem Schmelzeeintritt ändert sich aber die Positionierung des Gegendruckkolbens 9.

Mit einer Verschiebung entlang der Gießkammer 3 läßt der Kolben 8 seine Ausgangsposition P8-1 hinter sich, um die Position P8-2 zu besetzen (Fig.3). Hierdurch bildet sich in der Gießkammer 3 ein geometrisch begrenzter Raum, enthaltend die eingeschlossene Schmelze zwischen dem Gieß- und Gegendruckkolben, die dabei nicht in Berührung mit der Anschnittmündung 4 kommt.

Beim herkömmlichen Verfahren weist die Schmelzeflut beim Eintritt in die Gießkammer 3 eine stark ausgeprägte hydrodynamische Instabilität auf, welche sich während des Druckanstiegs entwikkelt. Erfindungsgemäß wird durch die Verschiebung des Gießkolbens 8 nicht nur eine Stabilisierung, sondern auch eine Temperaturhomogenität im Schmelzevolumen erreicht. Der Gießkolben 8 bewegt sich nach vorn und dabei dem Gegendruckkolben 9 entgegen und besetzt eine Position P8-2. Er wirkt auf die instabile Schmelze mit einer konstanten Antriebskraft, schiebt sie vor sich und zwingt sie (Figur 3) hiermit
- eine zylindrische Form anzunehmen,
- sich hydrodynamisch zu stabilisieren und
- durch den zunehmenden Druck die Kristallisationsprozesse zu aktivieren.

Bei der Aktivierung werden elastische Druckwellen im Schmelzevolumen 14 erzeugt. Es tritt eine Erhöhung der Dichte- und Energiefluktuation auf, wodurch die Kristallisationsentwicklung stimuliert wird. Dies setzt jedoch voraus, dass in der Gießkammer 3 ein fest-flüssiger Schmelzezylinder gebildet und eine homogene Druckverteilung erzielt wird.

Der Temperaturausgleich erfolgt durch elektromagnetisches Rühren, wofür eine ringförmige Rühreinrichtung 12 um die Gießkammer 3 angeordnet ist. Es entsteht eine Kreisbewegung der schon mit dem kühlenden Pulver abgekühlten Schmelze und dadurch ein Temperaturausgleich im zylindrischen Materialvolumen, was zur Entwicklung von Kristallisationsbedingungen für runde (globularische) Kristalle führt. In der nächsten Verfahrensetappe erfolgt der Rückzug des Gegendruckkolbens aus der Position P9-2 auf der Ausgangsposition P9-1. Dadurch wird die Anschnittmündung 4 geöffnet (Figur 4), wobei nach dem Abstoppen das Kolbenprofil an das Mündungsprofil anschließt. Die schon temperaturausgeglichene und hydrodynamisch stabilisierte Suspension wird in den freien Kammerraum geschoben und an dem Gegendruckkolben 9 zur Anschnittmündung 4 umgelenkt. Diese Arbeitsetappe besteht somit darin, daß
- im axial verschobenen Schmelzevolumen 14 homogene Druck- und Temperaturverhältnisse herrschen,
- die hydrodynamisch stabilisierte Suspension die Anschnittmündung 4 erreicht, ohne einen Aufschlag eines stationären Freistrahls an eine senkrechte Wand der beweglichen Formhälfte hervorzurufen bzw. ohne daß der Strahl zerstiebt und
- der Gießgang ebenso wie die Mündung laminar mit der Schmelze aufgefüllt werden.

Eine kurzzeitige Druckreduzierung - wegen des Rückzuges vom Kolben 9 - wird mittels der Gießkolbenverschiebung in der nächsten Etappe ausgeglichen (Figur 5). Die Positionsänderung von P8-2 nach P8-3 endet vor der Anschnittmündung 4, wobei die Bewegung des Kolbens 8 mit dem Gegendruckkolben 9 gekoppelt ist. Die metallische Suspension füllt den Gießgang und die Mündung auf und wird durch hydromechanische Kolbeneinwirkung in die Druckgießkammer 5 hinausgedrückt. Da die Stirnfläche des Gießkolbens 8 genauso wie der Gegendruckkolben 9 ein konkaves, ellipsoidförmiges Profil hat, bildet sich im Zwischenraum ein kleiner, zylindrischer Materialbereich aus, der sich direkt unter der Anschnittmündung 4 und oberhalb des Verdichtungskolbens 10 in einem elasto-plastischen Zustand befindet. Dieser "Speicher" dient dazu, das schon kristallisierende Gußstück nachspeisen zu können. In der letzten Arbeitsetappe, die als das Nachverdichten des Endproduktes bezeichnet werden kann, wird eine senkrechte Verschiebung des Verdichtungskolbens 10 in der Mündungsrichtung durchgeführt und damit der Druckgießvorgang abgeschlossen. Der Verdichtungskolben verläßt seine Ausgangsposition P10-1 und verdrängt damit die zylindrische Metallportion über die Mündung 4, bis die neue Position P10-2 erreicht ist (Figur 6). Dadurch erfolgt eine Zuspeisung des schon kristallisierenden Gußstücks. Durch die in der Mündung befindliche Stirnfläche des Verdichtungskolbens wird das halberstarrte Gußstück vorgepreßt.

In der Figur 7 ist eine wichtige erfindungsgemäße Ausgestaltung des Deformationsbereiches bei der Metalleinströmung dargestellt (ø_{M}-Durchmesser des zylindrischen Schmelzevolumens, øₖ-Durchmesser der durch Gießkolben- und Gegendruckkolbenkopffläche gebildeten Kontur). Die konturgeschlossene Ausführung gestattet eine wirbelfreie Druckgießformauffüllung, die Zuspeisung und das Nachverdichten des Endproduktes. Sie schafft ferner die Möglichkeit, den Metallverlust (Verkleinerung des Preßrestes) beträchtlich zu verringern.

Erste Versuche mit dem erfindungsgemäßen Verfahren haben anschaulich gezeigt:
- Mit der räumlich beschränkten Gießkammer, die T-Konfiguration der Kolben, und den konturgeschlossenen Kolbenkopfflächen wird die Metalleinströmung verbessert.
- Im Gußstück dominiert ein homogenes feinzelliges Gefüge.
- Typische Gußfehler, wie verteilte Schrumpfungsporen, Lunker und undichtes Gefüge, werden durch die Zuspeisung und das Nachverdichten des kristallisierenden Gußstücks verringert. Der Dichteindex der nach dem erfindungsgemäßen Verfahren hergestellten Gußstücke erhöht sich auf das Fünffache.

## Patentansprüche

1. Druckgießverfahren zur Herstellung von Gußstücken aus Alu minium- und Magnesiumlegierungen, bei dem in einer horizontalen Gießkammer (3), die mit einem Gießkolben (8) ausgerüstet ist, von Anfang des Gießvorganges an ein Vakuum besteht und bei dem das in die Gießkammer eingebrachte Schmelzevolumen zum halberstarrten Zustand abgekühlt und mittels eines elektomagnetischen Feldes gerührt wird, sodann das Schmelzevolumen zum Einbringen in die Gießform beschleunigt und vor oder spätestens beim Erreichen der Anschnittmündung der Druckgießform unter Druck gesetzt wird,
**dadurch gekennzeichnet,**
**dass** die flüssige Schmelze vor der Beschleunigung in eine zylindrische Form gebracht und hydrodynamisch stabilisiert wird, wobei ein Temperaturausgleich und eine gleichmäßige Druckverteilung im zylindrischen Schmelzevolumen erfolgt und wobei das kristallisierende Metall nach dem Auffüllen der Druckgießform aus einem speziell dafür gebildeten Schmelzevolumen zugespeist und die Bildung des Gußstücks unter einem zusätzlichen gezielten Verdichtungsdruck durchgeführt wird.

2. Druckgießverfahren nach Anspruch 1
**dadurch gekennzeichnet,**
**dass** in die Schmelze ein kühlendes Pulver eingeführt wird und dabei in der abgekühlten Schmelze Primärkristalle produziert werden, die die Schmelze in einen halberstarrten Zustand bringen.

3. Druckgießverfahren nach einem der vorhergehenden Ansprüche
**dadurch gekennzeichnet,**
**dass** während der Abkühlung der Schmelze in der Gießkammer eine elektromagnetische Rührung bis zum vollständigen Temperaturausgleich des zylindrischen Schmelzevolumens erfolgt.

4. Druckgießverfahren nach einem der vorhergehenden Ansprüche
**dadurch gekennzeichnet,**
**dass** nach der hydrodynamischen Stabilisierung die in eine zylindrische Form gebrachte flüssige Schmelze in Anschnittrichtung entlang der Gießkammer beschleunigt wird, bis das Schmelzevolumen in zusammengedrückem Zustand unterhalb der Anschnittmündung ein zusätzliches Schmelzevolumen bildet, das eine gemeinsame Achse mit der Mündung und einem Verdichtungskolben aufweist, wobei der Verdichtungskolben das Schmelzevolumen über die Mündung in die Druckgießform einpreßt, dabei mit seiner Stirnfläche bis in die Mündung vorfährt und das kristallisierende Gußstück vor seinem letztendlichen Erstarren in der Druckgießform zum Gußstück verdichtet.

5. Druckgießverfahren nach einem der vorhergehenden Ansprüche,
**dadurch gekennzeichnet,**
**dass** eine Beschleunigung des Schmelzevolumens in Richtung des Druckabfalls zwischen der Gegendruckkolbenfläche und der freien Fläche des Schmelzevolumens nach dem schnellen Rückzug des Gegendruckkolbens bis zur Anschnittmündung erfolgt, wobei der Gegendruckkolben, der ein konkaves, ellipsoidförmiges Profil am Kopfende aufweist, an der Anschnittmündung abgestoppt wird und dabei das Mündungsprofil bildet.

6. Druckgießvorichtung zur Herstellung von Gußstücken aus Aluminium- und Magnesiumlegierungen mit einer einen Gießkolben (8) aufweisenden horizontalen Gießkammer (3), in der von Anfang an ein Vakuum angelegt ist und bei der das über ein Saugrohr (2) eingebrachte Schmelzevolumen zum halberstarrten Zustand abgekühlt und mittels eines elektomagnetischen Feldes gerührt wird, sodann das Schmelzevolumen zum Einbringen in die Gießform beschleunigt und vor oder spätestens beim Erreichen eine Anschnittmündung der Druckgießform unter Druck gesetzt wird,
**dadurch gekennzeichnet,**
**dass** die Gießkammer (3) in T-Stück-Konfiguration ausgebildet ist und mit einem in Richtung des Gießkolbens (8) beweglichen Gegendruckkolben (9) ausgestattet ist, wobei unterhalb der Mündung (4) in der Gießkammer das T-förmige Anschlussstück angeordnet ist, dessen horizontale T-Achse mit der horizontalen Achse der Gießkammer übereinstimmt und in dessen vertikaler T-Achse ein Verdichtungskolben (10) angeordnet ist.

7. Druckgießvorichtung nach dem vorhergehenden Anspruch 6,
**dadurch gekennzeichnet,**
**dass** die Bewegung des Gießkolbens (8) und des Gegendruckkolbens (9) gekoppelt sind, wobei zwischen den Kolben das zu stabilisierende Schmelzevolumen in zylindrischer Form eingeschlossen ist, und wobei der Verdichtungskolben (10) in der senkrechten T-Achse von einer unteren Position (Gießkammerboden) bis in eine obere Position (Anschnittmündung der Druckgießform)bewegbar ist.

8. Druckgießvorichtung nach einem der vorhergehenden Ansprüche 6 oder 7,
dadurch gekennzeichet,
dass im Saugrohr (2) der Gießkammer (3) eine Pulverdosiervorrichtung (11) angeschlossen ist.

9. Druckgießvorichtung nach einem der vorhergehenden Ansprüche 6, 7 oder 8,
**dadurch gekennzeichnet,**
**dass** die Anschnittmündung ein Mündungsprofil aufweist, das durch die Stirnflächen von Gießkolben (8), Gegendruckkolben (9) und Verdichtungskolben (10) gebildet wird und unterhalb der Mündung (4) ein zylinderförmiger Speicher für das von dem Verdichtungskolben nachzuspeisende Schmelzematerial vorgesehen ist.

10. Druckgießvorichtung nach einem der vorhergehenden Ansprüche
**dadurch gekennzeichnet,**
**dass** die Stirnflächen von Gieß- und Gegendruckkolben eine konkave ellipsoidförmige Profilierung aufweisen, wobei der Zwischenraum zwischen den Kolben zylinderförmig mit jeweils zwei Kugelabschnitten in den Kolbenstirnflächen ausgebildet ist.

## Claims

1. A pressure die casting process for producing castings from aluminium and magnesium alloys, wherein, in a horizontal casting chamber (3) equipped with a casting piston (8), a vacuum exists from the beginning of the casting operation and wherein the melt volume introduced into the casting chamber is cooled down to the semi-solidified condition and stirred by means of an electro-magnetic field, whereafter the melt volume is accelerated for the purpose of being introduced into the mould and subjected to pressure either before or, at the latest, when reaching the ingate mouth of the mould,
**characterised in**
**that**, prior to being accelerated, the liquid melt is introduced into a cylindrical mould and stabilised hydro-dynamically, wherein a temperature balance and a uniform distribution of pressure take place in the cylindrical melt volume and wherein, after the mould has been filled, the crystallising metal is fed in from a melt volume especially formed for this purpose and wherein the casting is formed under an additional specific compression pressure.

2. A pressure die casting process according to claim 1,
**characterised in**
**that** a cooling powder is introduced into the melt and that, in the process, primary crystals are formed in the cooled melt, which primary crystals transfer the melt into a semi-solidified condition.

3. A pressure die casting process according to any one of the preceding claims,
**characterised in**
**that**, while the melt is cooling, electromagnetic stirring takes place in the casting chamber until the temperature of the cylindrical melt volume has been balanced completely.

4. A pressure die casting process according to any one of the preceding claims,
**characterised in**
**that**, after the completion of the hydro-dynamic stabilising process, the liquid melt introduced into a cylindrical mould is accelerated in the direction of the ingate along the casting chamber until the melt volume in the compressed condition underneath the ingate mouth forms an additional melt volume which comprises a joint axis with the mouth and with a compression piston, wherein the compression piston presses the melt volume through the mouth into the mould, and, by means of its end face, moves forward into the mouth and compresses the crystallising casting to form a casting before the latter finally solidifies in the mould.

5. A pressure die casting process according to any one of the preceding claims,
**characterised in**
**that** the melt volume is accelerated in the direction of the pressure decrease between the counter pressure piston face and the free face of the melt volume after the rapid withdrawal of the counter pressure piston as far as the ingate mouth, wherein the counter pressure piston comprising a concave, ellipsoidal profile at the piston head end is stopped at the ingate mouth and thus forms the mouth profile.

6. A pressure die casting device for producing castings from aluminium and magnesium alloys, having a horizontal casting chamber (3) which comprises a casting piston (8), in which there exists a vacuum from the start and wherein the melt volume introduced via a suction pipe (2) is cooled to a semi-solidified condition and stirred by means of an electro-magnetic field, whereafter the melt volume is accelerated for the purpose of being introduced into the mould and subjected to pressure either before or, at the latest, when reaching the ingate mouth of the mould,
**characterised in**
**that** the casting chamber (3) comprises a T-piece configuration and is provided with a counter pressure piston (9) movable in the direction of the casting piston (8), wherein, underneath the mouth (4), in the casting chamber there is arranged the T-shaped connecting piece whose horizontal T-axis corresponds to the horizontal axis of the casting chamber and in whose vertical T-axis there is arranged a compression piston (10).

7. A pressure die casting device according to the preceding claims 6,
**characterised in**
**that** the movement of the casting piston (8) and the movement of the counter pressure piston (9) are coupled, wherein, the melt volume to be stabilised between the pistons is enclosed in a cylindrical mould and wherein the compression piston (10) in the vertical T-axis is movable from a lower position (casting chamber base) into an upper position (ingate mouth of the mould).

8. A pressure die casting device according to any one of the preceding claims 6 or 7,
**characterised in**
**that** a powder dispensing device (11) is connected in the suction pipe (2) of the casting chamber (3).

9. A pressure die casting device according to any one of the preceding claims 6, 7 or 8,
**characterised in**
**that** the ingate mouth comprises a mouth profile which is formed by the end faces of the casting piston (8), of the counter pressure piston (9) and of the compression piston (10) and that, underneath the mouth (4), there is provided a cylindrical storage chamber for the melt material to be supplied by the compression piston.

10. A pressure die casting device according to any one of the preceding claims,
**characterised in**
**that** the end faces of the casting piston and of the counter pressure piston each comprise a concave ellipsoidal profile, wherein the space between the pistons is cylindrical, with two spherical portions being provided in the piston end faces.

## Revendications

1. Procédé de coulée sous pression pour produire des pièces coulées en alliages d'aluminium et de magnésium, dans lequel un vide existe dès de départ de l'opération de coulée dans une chambre de coulée horizontale (3) qui est équipée d'un piston de coulée (8), et dans lequel le volume de métal en fusion introduit dans la chambre de coulée est refroidi pour obtenir l'état semi-solidifié et est agité au moyen d'un champ électromagnétique, puis on accélère le volume de métal en fusion pour l'introduire dans le moule de coulée et on le met sous pression avant d'atteindre - ou au plus tard lorsque l'on atteint - l'embouchure d'attaque du moule de coulée sous pression,
**caractérisé en ce qu'**avant l'accélération, le métal en fusion liquide est mis dans un moule cylindrique et stabilisé par voie hydrodynamique, où s'effectuent une compensation de température et une répartition de pression régulière dans le volume de métal en fusion cylindrique, et après le remplissage du moule de coulée sous pression, le métal en cristallisation est alimenté à partir d'un volume de métal en fusion formé spécialement à cet effet, et la formation de la pièce coulée s'effectue sous une pression de compactage additionnelle ciblée.

2. Procédé de coulée sous pression selon la revendication 1, **caractérisé en ce que** l'on introduit dans le métal en fusion une poudre de refroidissement et on produit dans le métal en fusion refroidi des cristaux primaires qui amènent le métal en fusion dans un état semi-solidifié.

3. Procédé de coulée sous pression selon l'une des revendications précédentes, **caractérisé en ce que** pendant le refroidissement du métal en fusion dans la chambre de coulée, une agitation électromagnétique est effectuée jusqu'à la compensation de température complète du volume de métal en fusion cylindrique.

4. Procédé de coulée sous pression selon l'une des revendications précédentes, **caractérisé en ce qu'**après la stabilisation hydrodynamique, le métal en fusion liquide amené dans le moule cylindrique est accéléré en direction d'attaque le long de la chambre de coulée, jusqu'à ce que dans l'état comprimé, le volume de métal en fusion forme au-dessous de l'embouchure d'attaque un volume de métal en fusion supplémentaire qui présente un axe commun avec l'embouchure et avec un piston de compactage, le piston de compactage poussant le volume de métal en fusion via l'embouchure jusque dans le moule de coulée sous pression, avance ici par sa surface frontale jusque dans l'embouchure et comprime la pièce coulée en cristallisation avant sa solidification définitive dans le moule de coulée sous pression pour former la pièce coulée.

5. Procédé de coulée sous pression selon l'une des revendications précédentes, **caractérisé en ce qu'**une accélération du volume de métal en fusion en direction de la chute de pression entre la surface du piston de contre-pression et la surface libre du volume de métal en fusion s'effectue après la rétraction rapide du piston de contre-pression jusqu'à l'embouchure d'attaque, et le piston de contre-pression qui présente un profil concave ellipsoïdal à l'extrémité de tête est arrêté à l'embouchure d'attaque et forme ici le profil de l'embouchure.

6. Dispositif de coulée sous pression pour produire des pièces coulées en alliages d'aluminium et de magnésium, comportant une chambre de coulée horizontale (3) qui est équipée d'un piston de coulée (8) et soumise dès le départ à un vide, et dans lequel le volume de métal en fusion introduit via un tube d'aspiration (2) est refroidi pour prendre l'état semi-solidifié et est agité au moyen d'un champ électromagnétique, puis le volume de métal en fusion est accéléré pour l'introduire dans le moule de coulée et mis sous pression avant d'atteindre - ou au plus tard lorsque l'on atteint - l'embouchure d'attaque du moule de coulée sous pression,
**caractérisé en ce que** la chambre de coulée (3) est réalisée sous une configuration en forme de T et est équipée d'un piston de contre-pression (9) mobile en direction du piston de coulée (8), et l'élément de raccordement en forme de T est agencé au-dessous de l'embouchure (4) dans la chambre de coulée et son axe horizontal de la forme en T coïncide avec l'axe horizontal de la chambre de coulée, et dans son axe vertical de la forme en T est agencé un piston de compactage (10).

7. Dispositif de coulée sous pression selon la revendication précédente,
**caractérisé en ce que** les mouvements du piston de coulée (8) et du piston de contre-pression (9) sont couplés, le volume de métal en fusion à stabiliser étant enfermé sous forme cylindrique entre les pistons, et le piston de compactage (10) étant mobile dans l'axe vertical de la forme en T depuis une position inférieure (fond de la chambre de coulée) jusque dans une position supérieure (embouchure d'attaque du moule de coulée sous pression).

8. Dispositif de coulée sous pression selon l'une ou l'autre des revendications 6 et 7, **caractérisé en ce qu'**un dispositif de dosage de poudre (11) est raccordé dans le tube d'aspiration (2) de la chambre de coulée (3).

9. Dispositif de coulée sous pression selon l'une des revendications 6, 7 et 8, **caractérisé en ce que** l'embouchure d'attaque présente un profil d'embouchure qui est formé par les surfaces frontales du piston de coulée (8), du piston de contre-pression (9) et du piston de compactage (10), et **en ce qu'**il est prévu au-dessous de l'embouchure (4) un réservoir en forme cylindrique pour le matériau en fusion à faire suivre par le piston de compactage.

10. Dispositif de coulée sous pression selon l'une des revendications précédentes, **caractérisé en ce que** les surfaces frontales du piston de coulée et du piston de contre-pression présentent un profilage concave ellipsoïdal, l'intervalle entre le piston étant réalisé cylindrique avec deux tronçons sphériques respectifs dans les surfaces frontales des pistons.
